# EUROPÄISCHE PATENTSCHRIFT

(11) **EP 1 128 919 B1**
(45) Veröffentlichungstag und Bekanntmachung des Hinweises auf die Patenterteilung: **25.09.2002**
(21) Anmeldenummer: 99972136.8
(22) Anmeldetag: 04.11.1999
(51) Int. Cl.: B22D 11/04

(54) **KOKILLENPLATTE EINER STRANGGIESSANLAGE**
MOULD PLATE OF A CONTINUOUS CASTING PLANT
PLAQUE A LINGOTIERES D'UNE INSTALLATION DE COULEE CONTINUE

(30) Priorität: 13.11.1998 DE 19852473
(43) Veröffentlichungstag der Anmeldung: 05.09.2001
(73) Patentinhaber: SMS Demag AG, 40237 Düsseldorf (DE); HYLSA, S.A. de C.V., 66452 San Nicolas de Los Garza, Nuevo Leon (MX)
(72) Erfinder: STREUBEL, Hans, D-40699 Erkrath (DE); MERCED, Lozano-Universidad de Durango No 720, Nuevo León, 066420 (MX)
(74) Vertreter: Valentin, Ekkehard, Dipl.-Ing.
(86) Internationale Anmeldenummer: EP9908442
(87) Internationale Veröffentlichungsnummer: WO00029146

(56) Entgegenhaltungen:
- EP-B- 0 149 734
- WO-A-97/12708
- WO-A-99/16564
- DE-A- 3 319 332
- DE-A- 3 909 900
- US-A- 4 538 667

## Beschreibung

Die vorliegende Erfindung betrifft eine Kokillenplatte aus Kupfer einer Kokille für eine Stranggießanlage, mit einer im Betrieb der Stranggießanlage einer Metallschmelze bzw. einem (teil-)erstarrten Metallstrang zugewandten Arbeitsfläche und mindestens einer im Betrieb der Stranggießanlage ein Kühlmedium kontaktierenden Kühlfläche, wobei die Kokillenplatte eine Wärmeleitfähigkeit aufweist und sich in einer Gießrichtung über eine Kokillenlänge erstreckt.

Eine derartige Kokillenplatte ist beispielsweise aus der EP 0 149 734 B1 bekannt. Die Kokillenplatten weisen im oberen Bereich eine geringere Wärmeleitfähigkeit und eine größere Hitzebeständigkeit auf als im unteren Bereich.

Beim Stranggießen von Metall, insbesondere von Stahl, tritt ein hoher Verschleiß an den Kokillenplatten auf. Daher muß die Arbeitsfläche der Kokillenplatte von Zeit zu Zeit nach einer von den Einsatzbedingungen der Kokillenplatte abhängigen Pfannenzahl nachbearbeitet werden. Dabei nimmt die Dicke der Kokillenplatte stetig ab.

Um qualitativ hochwertige Stahlstränge zu gießen, muß die Temperatur der Arbeitsfläche innerhalb eines vorbestimmten Bereiches liegen. Auch muß die Dicke der Kokillenplatte innerhalb eines zulässigen Dickenbereiches liegen, der größer als eine aus mechanischen Gründen erforderliche Mindestdicke ist.

Das Aufbringen von Schichten, insbesondere von Nickelschichten, auf Kokillenplatten als solches ist zwar bereits bekannt. Beispielhaft wird. auf die WO 97/12708 und Herrmann: "Handbook on Continuous Casting", Aluminium-Verlag, Düsseldorf 1980, verwiesen. Im Stand der Technik wird eine Nickelschicht jedoch auf die Arbeitsfläche der Kokillenplatte aufgebracht. Sie dient im wesentlichen dazu, den Kokillenverschleiß beim Stranggießen zu verringern.

Die Aufgabe der vorliegenden Erfindung besteht darin, eine Kokillenplatte der gattungsgemäßen Art derart fortzubilden, daß sie öfter als bisher möglich nachbearbeitbar ist, wenn bereits eine minimal zulässige Kupferwanddicke erreicht ist.

Die Aufgabe wird dadurch gelöst, daß auf die Kühlfläche zumindest in einem Teilbereich eine Schicht mit einer Wärmeleitfähigkeit aufgebracht ist, daß die Schicht-Wärmeleitfähigkeit der Schicht kleiner als die Wärmeleitfähigkeit der Kokillenplatte ist, daß die Schicht im wesentlichen aus Nickel besteht und daß die Schicht eine in einem Nickelbad stromlos auf die Kühlfläche aufgebrachte Schicht ist

Besonders vorteilhaft ist, daß die Schicht im wesentlichen aus Nickel besteht, da der Wärmeausdehnungskoeffizient von Nickel kleiner als der Wärmeausdehnungskoeffizient einer üblichen Kokillenplatte aus Kupfer ist. Die Nickelschicht wird vorzugsweise in einem Nickelbad mit Zusätzen stromlos auf der Kühlfläche der Kokillenplatte abgeschieden. Denn in diesem Fall sind konturscharfe Beschichtungen der Kühlfläche möglich. Darüber hinaus ist die Schichtdicke sehr gleichmäßig, und die Wärmeleitfähigkeit der Schicht ist erheblich geringer als die von galvanisch aufgebrachtem Nickel. Unabhängig vom Beschichtungsverfahren sollte die Schicht-Wärmeleitfähigkeit aber maximal 10 % der Wärmeleitfähigkeit von dem Kupfer der Kokillenplatte betragen.

Die Isoliereigenschaften der Schicht sind noch besser, wenn die Schicht zu fünf bis zwanzig Prozent aus Phosphor und im übrigen - abgesehen von Verunreinigungen - aus Nickel besteht. Denn in diesem Fall beträgt die Schicht-Wärmeleitfähigkeit weniger als 3% der Wärmeleitfähigkeit der Kokillenplatte aus Kupfer.

Die Kühlfläche kann als auf einer der Arbeitsfläche gegenüberliegenden Rückseite angeordnete Kühlnut oder als bezüglich einer der Arbeitsfläche gegenüberliegenden Rückseite geschlossene Kühlbohrung ausgebildet sein.

Die Kühlnut weist eine Bodenfläche und Seitenwände auf. Wahlweise kann die Schicht nur auf die Bodenfläche und/oder auch auf die Seitenwände aufgebracht sein.

Wenn die Schicht sich von einem in Gießrichtung gesehen oberen Rand über eine Schichtlänge erstreckt und die Schichtlänge kleiner als die Kokillenlänge ist, kann die Temperaturverteilung über der Kokillenlänge beeinflußt werden. Die Schichtlänge beträgt mindestens 100 mm, vorzugsweise zwischen 300 mm und 500 mm. Alternativ kann sich die Schicht aber auch über die gesamte Kokillenlänge erstrecken.

Weitere Vorteile und Einzelheiten ergeben sich aus der nachfolgenden Beschreibung eines Ausführungsbeispiels in Verbindung mit den Zeichnungen. Dabei zeigen in Prinzipdarstellung:
- Figur 1: eine Stranggießkokille im Betrieb,
- Figur 2: einen Ausschnitt einer Kokillenplatte mit Kühlelementen,
- Figur 3: ein Beschichtungsverfahren und
- Figur 4: einen weiteren Kokillenplattenausschnitt mit Kühlbohrungen.

Gemäß Figur 1 weist eine Stranggießanlage Kokillenplatten 1 aus Kupfer auf. Jede Kokillenplatte 1 weist eine Arbeitsfläche 2 auf, die sich in einer Gießrichtung x über eine Kokillenlänge L erstreckt. Zwischen den Arbeitsflächen 2 befindet sich im Betrieb der Stranggießanlage eine Metallschmelze 3, in der Regel eine Stahlschmelze. Die Metallschmelze 3 erstarrt allmählich zu einem Metallstrang 4, der in der Gießrichtung x aus den Kokillenplatten 1 abgezogen wird.

Zum kontrollierten Erstarren der Metallschmelze 3 zum Metallstrang 4 muß eine erhebliche Wärmemenge, die sog. Gießhitze, über die Kokillenplatten 1 abgeführt werden. Zum Abführen der Gießhitze weisen die Kokillenplatten 1 daher gemäß Figur 2 Kühlflächen 5 auf, die im Betrieb der Stranggießkokille ein nicht dargestelltes Kühlmedium, z. B. Wasser, kontaktieren. Die Kühlflächen 5 sind auf einer Rückseite 6 angeordnet, welche der Arbeitsfläche 2 gegenüber liegt. Sie sind zur Rückseite 6 hin offen. Sie sind also als Kühlnuten 5 ausgebildet. Die Kokillenplatte 1 besteht, wie bereits erwähnt, aus Kupfer. Sie weist daher eine hohe Wärmeleitfähigkeit W von bspw. ca. 377 W/mK auf. Um der Kokillenplatte 1 einen größeren Wärmewiderstand bzw. eine geringere Gesamt-Wärmeleitfähigkeit aufzuprägen, ist daher auf die Kühiflächen 5 eine Schicht 7 aufgebracht. Die Schicht 7 weist eine Wärmeleitfähigkeit S auf, welche erheblich kleiner als die Wärmeleitfähigkeit W der Kupferplatte ist.

Gemäß Ausführungsbeispiel besteht die Schicht 7 im wesentlichen aus Nickel, dem ein Phosphor-Anteil von 5 % bis 20 % beigefügt ist. Vorzugsweise liegt der Phosphor-Anteil zwischen 9 % und 14 %, z. B. bei 10 % bis 12 %. Die Wärmeleitfähigkeit der Schicht kann noch weiter reduziert werden, indem man dem Nikkelbad zusätzlich zum Phosphor noch bis zu 30% Siliziumkarbid beigibt. Ansonsten enthält die Schicht 7 lediglich noch geringfügige Verunreinigungen.

Vorzugsweise wird die Schicht 7, wie schematisch in Figur 3 dargestellt, dadurch aufgebracht, daß die Kokillenplatte 1 in ein Nickelbad 8 eingebracht wird. Dort wird die Schicht 7 dann stromlos auf die Kühlflächen 5 aufgebracht. Eine derartige Nickelschicht 7 weist eine Schicht-Wärmeleitfähigkeit S auf, die bspw. bei nur ca. 5 W/mK liegt.

Die Schicht 7 weist eine Schichtdicke d auf, die selbstverständlich von der Verweildauer der Kokillenplatte 1 im Nickelbad 8 abhängt. Mittels üblicher Nickelbäder 8 sind Schichtdicken d zwischen 40 pm und 80 pm, z. B. 60 um, auf die Kühlflächen 5 aufbringbar. In einem Spezial-Nickelbad 8 kann aber auch eine Schicht 7 mit einer Schichtdicke d bis zu 200 um aufgebracht werden.

Im Prinzip ist es möglich, die Rückseite 6 vollständig zu beschichten. Dies ist technisch am einfachsten zu realisieren. Es ist aber auch möglich, die Rückseite 6 vor dem Beschichten mit der Schicht 7 mit einer Schutzschicht zu versehen und nur auf die nicht abgedeckten Stellen die Nickelschicht 7 aufzubringen.

Beispielsweise weisen die Kühlnuten 5 Bodenflächen 9 und Seitenwände 10 auf, während zwischen den Kühinuten 5 Stege 11 angeordnet sind. Es ist beispielsweise möglich die Schicht 7 nur auf die Bodenflächen 9 aufzubringen. Ebenso ist es aber auch möglich, die Schicht 7 auf die Bodenflächen 9 und die Seitenwände 10 aufzubringen. Schließlich ist es auch möglich, die Schicht 7 ganzflächig aufzubringen, also sowohl auf Bodenflächen 9 und Seitenwände 10 der Kühinuten 5 als auch auf die dazwischenliegenden Stege 11. Gemäß Figur 2 sind die beiden linken Kühinuten 5 vollflächig beschichtet, während bei den beiden rechten Kühlnuten 5 nur die Bodenflächen 9 beschichtet sind.

Es ist ferner möglich, daß die Schicht 7 sich über die gesamte Kokillenlänge L erstreckt. Dies ist bei den äußeren Kühlkanälen in Figur 2 der Fall. Alternativ kann sich die Schicht 7 auch nur von einem in Gießrichtung x gesehen oberen Rand 12 über eine Schichtlänge I erstrecken, die kleiner als die Kokillenlänge L ist. Die Schichtlänge I beträgt vorzugsweise zwischen 300 mm und 500 mm, mindestens aber 100 mm. Dies ist bei den inneren Kühlkanälen in Figur 2 der Fall.

Die Kokillenplatte 1 gemäß Figur 4 unterscheidet sich von der Kokillenplatte 1 gemäß Figur 2 dadurch, daß sie statt Kühinuten 5, die zur Rückseite 6 hin offen sind, Kühlbohrungen 5' aufweist. Auch hier sind aber die Kühlbohrungen 5' mit der Schicht 7 versehen, wobei wieder alternativ eine vollständige oder nur teilweise Beschichtung über die Länge der Kühlbohrungen 5' möglich ist.

Bezugszeichenliste
- 1: Kokillenplatte
- 2: Arbeitsfläche
- 3: Metallschmelze
- 4: Metallstrang
- 5: Kühlflächen/Kühlnuten
- 5': Kühlflächen/Kühlbohrungen
- 6: Rückseite
- 7: Schicht
- 8: Nickelbad
- 9: Bodenfläche
- 10: Seitenwände
- 11: Stege
- 12: oberer Rand

- d: Schichtdicke
- I, L: Längen
- N, S, W: Leitfähigkeiten
- x: Gießrichtung

## Patentansprüche

1. Kokillenplatte (1) aus Kupfer einer Kokille für eine Stranggießanlage, mit einer im Betrieb der Stranggießanlage einer Metallschmelze (3) bzw. einem (teil-) erstarrten Metallstrang (4) zugewandten Arbeitsfläche (2) und mindestens einer im Betrieb der Stranggießanlage ein Kühlmedium kontaktierenden Kühlfläche (5, 5'), wobei die Kokillenplatte eine Wärmeleitfähigkeit (W) aufweist und sich in einer Gießrichtung (x) über eine Kokillenlänge (L) erstreckt,
**dadurch gekennzeichnet,**
**daß** auf die Kühlfläche (5, 5') zumindest in einem Teilbereich eine Schicht (7) mit einer Schicht-Wärmeleitfähigkeit (S) aufgebracht ist, daß die Wärmeleitfähigkeit (S) der Schicht (7) kleiner als die Wärmeleitfähigkeit (W) der Kokillenplatte (1) ist, daß die Schicht (7) im wesentlichen aus Nickel besteht und daß die Schicht (7) eine in einem Nickelbad (8) stromlos auf die Kühlfläche (5, 5') aufgebrachte Schicht (7) ist.

2. Kokillenplatte nach Anspruch 1,
**dadurch gekennzeichnet,**
**daß** die Schicht (7) zu fünf bis zwanzig Prozent aus Phosphor und im übrigen - abgesehen von geringfügigen Verunreinigungen - aus Nickel besteht.

3. Kokillenplatte nach Anspruch 1 oder 2,
**dadurch gekennzeichnet,**
**daß** die Schicht (7) zwischen fünf und zwanzig Prozent Phosphor, bis zu 30 Volumenprozent Siliziumkarbid, und im übrigen - abgesehen von geringfügigen Verunreinigungen - Nickel aufweist.

4. Kokillenplatte nach einem der vorherigen Ansprüche 1 bis 3,
**dadurch gekennzeichnet,**
**daß** die Schicht (7) eine Schichtdicke (d) unter 200 µm, insbesondere zwischen 40 µm und 80 µm, aufweist.

5. Kokillenplatte nach einem der vorherigen Ansprüche 1 bis 3,
**dadurch gekennzeichnet,**
**daß** die Kühlfläche (5) als auf einer der Arbeitsfläche (2) gegenüberliegenden Rückseite (6) angeordnete Kühlnut (5) ausgebildet ist, und diese allseitig beschichtet ist.

6. Kokillenplatte nach einem der vorherigen Ansprüche 1 bis 4,
**dadurch gekennzeichnet,**
**daß** die Kühlnut (5) eine Bodenfläche (9) und Seitenwände (10) aufweist und daß die Schicht (7) nur auf die Bodenfläche (9) aufgebracht ist.

7. Kokillenplatte nach einem der vorherigen Ansprüche 1 bis 4,
**dadurch gekennzeichnet,**
**daß** die Kühlfläche (5') als bezüglich einer der Arbeitsfläche (2) gegenüberliegenden Rückseite (6) geschlossene Kühlbohrung (5') ausgebildet ist.

8. Kokillenplatte nach einem der vorherigen Ansprüche 1 bis 7,
**dadurch gekennzeichnet,**
**daß** die Schicht (7) sich von einem in Gießrichtung (x) gesehen oberen Rand (12) über eine Schichtlänge (1) erstreckt und daß die Schichtlänge (1) kleiner als die Kokillenlänge (L) ist.

9. Kokillenplatte nach Anspruch 8,
**dadurch gekennzeichnet,**
**daß** die Schichtlänge (1) mindestens 100 mm, vorzugsweise zwischen 300 mm und 500 mm, beträgt.

10. Kokillenplatte nach einem der Ansprüche 1 bis 7,
**dadurch gekennzeichnet,**
**daß** die Schicht (7) sich über die gesamte Kokillenlänge (L) erstreckt.

## Claims

1. Chill mould plate (1) of copper of a chill mould for a continuous casting plant, with a work surface (2) which in operation of the continuous casting plant faces a metal melt (3) or a (partly) hardened metal strip (4) and with at least one cooling surface (5, 5') which in operation of the continuous casting plant contacts a coolant, wherein the chill mould plate has a thermal conductivity (W) and extends in a pouring direction (x) over a chill mould length (L), **characterised in that** a layer (7) with a layer thermal conductivity (S) is applied to the cooling surface (5, 5') at least in a part region, that the thermal conductivity (S) of the layer (7) is smaller than the thermal conductivity (W) of the chill mould plate (1), that the layer (7) substantially consists of nickel and that the layer (7) is a layer (7) applied to the cooling surface (5, 5') in current-free manner in a nickel bath (8).

2. Chill mould plate according to claim 1, **characterised in that** the layer (7) consists of five to twenty percent of phosphor and the remainder of - apart from minor impurities - nickel.

3. Chill mould plate according to claim 1 or 2, **characterised in that** the layer (7) consists of twenty-five percent phosphor, up to 30 volume percent of silicon carbide and a remainder of - apart from minor impurities - nickel.

4. Chill mould plate according to one of the preceding claims 1 to 3, **characterised in that** the layer (7) has a layer thickness (d) below 200 µm, especially between 40 µm and 80 µm.

5. Chill mould plate according to one of the preceding claims 1 to 3, **characterised in that** the cooling surface (5) is formed as a cooling groove (5), which is arranged on a rear side (6) opposite the work surface (2) and is coated at all sides.

6. Chill mould plate according to one of the preceding claims 1 to 4, **characterised in that** the cooling groove (5) has a base surface (9) and side walls (10) and that the layer (7) is applied only to the base surface (9).

7. Chill mould plate according to one of the preceding claims 1 to 4, **characterised in that** the cooling surface (5') is formed as a cooling bore (5') closed with respect to a rear side (6) opposite one of the work surfaces (2).

8. Chill mould plate according to one of the preceding claims 1 to 7, **characterised in that** the layer (7) extends over a layer length (1) from an upper edge as seen in pouring direction (x) and that the layer length (1) is smaller than the chill mould length (L).

9. Chill mould plate according to claim 8, **characterised in that** the layer length (1) amounts to at least 100 mm, preferably between 300 mm and 500 mm.

10. Chill mould plate according to one of claims 1 to 7, **characterised in that** the layer (7) extends over the entire chill mould length (L).

## Revendications

1. Plaque de lingotière (1) en cuivre d'une lingotière pour une installation de coulée continue, présentant une surface de travail (2) orientée, lors du fonctionnement de l'installation de coulée continue, vers une masse fondue métallique (3) ou un brin (4) de métal (partiellement) solidifié et au moins une surface de refroidissement (5, 5') en contact avec un agent de refroidissement lors du fonctionnement de l'installation de coulée continue, la plaque de la lingotière présentant une conductibilité thermique (W) et s'étendant dans un sens de coulée (x) sur une longueur de la lingotière (L), **caractérisée en ce qu'**on a appliqué sur la surface de refroidissement (5, 5'), au moins sur une partie, une couche (7) présentant une conductibilité thermique (S) de couche, **en ce que** la conductibilité thermique (S) de la couche (7) est inférieure à la conductibilité thermique (W) de la plaque de la lingotière (1), **en ce que** la (7) couche est essentiellement constituée de nickel et **en ce que** la couche (7) est une couche (7) appliquée sans courant sur la surface de refroidissement (5, 5') dans un bain de nickel (7).

2. Plaque de lingotière selon la revendication 1, **caractérisée en ce que** la couche (7) est constituée à raison de cinq à vingt pour-cent de phosphore et pour le reste de nickel, à l'exception de quelques impuretés.

3. Plaque de lingotière selon la revendication 1 ou 2, **caractérisée en ce que** la couche présente entre cinq et vingt pour-cent de phosphore, jusqu'à 30 % en volume de carbure de silicium et pour le reste du nickel, à l'exception de quelques impuretés.

4. Plaque de lingotière selon l'une quelconque des revendications précédentes 1 à 3, **caractérisée en ce que** la couche (7) présente une épaisseur de couche (d) inférieure à 200 µm, en particulier entre 40 µm et 80 µm.

5. Plaque de lingotière selon l'une quelconque des revendications précédentes 1 à 3, **caractérisée en ce que** la surface de refroidissement (5) est exécutée comme une rainure de refroidissement (5) disposée sur la surface postérieure (6) opposée à la surface de travail (2) et que celle-ci est recouverte de tous les côtés.

6. Plaque de lingotière selon l'une quelconque des revendications précédentes 1 à 4, **caractérisée en ce que** la rainure de refroidissement (5) présente une surface de fond (9) et des parois latérales (10) et **en ce que** la couche (7) n'est appliquée que sur la surface de fond (9).

7. Plaque de lingotière selon l'une quelconque des revendications précédentes 1 à 4, **caractérisée en ce que** la surface de refroidissement (5') est exécutée comme un trou de refroidissement (5') fermé par rapport à une surface postérieure (6) opposée à la surface de travail (2).

8. Plaque de lingotière selon l'une quelconque des revendications précédentes 1 à 7, **caractérisée en ce que** la couche (7) s'étend à partir d'un bord supérieur (12) vu dans le sens de la coulée (x) sur une longueur de couche (1) et **en ce que** la longueur de couche (1) est inférieure à la longueur de la lingotière (L).

9. Plaque de lingotière selon la revendication 8, **caractérisée en ce que** la longueur de couche (1) est d'au moins 100 mm, de préférence entre 300 mm et 500 mm.

10. Plaque de lingotière selon l'une quelconque des revendications 1 à 7, **caractérisée en ce que** la couche (7) s'étend sur toute la longueur de la lingotière (L).
